# EUROPÄISCHE PATENTSCHRIFT

(11) **EP 0 689 617 B1**
(45) Veröffentlichungstag und Bekanntmachung des Hinweises auf die Patenterteilung: **05.03.1997**
(21) Anmeldenummer: 94904953.0
(22) Anmeldetag: 22.01.1994
(51) Int. Cl.: C22C 29/04, C22C 29/06

(54) **CERMET UND VERFAHREN ZU SEINER HERSTELLUNG**
CERMET AND METHOD OF PRODUCING IT
CERMET ET SON PROCEDE DE PRODUCTION

(30) Priorität: 23.03.1993 DE 4309261; 24.12.1993 DE 4344576
(43) Veröffentlichungstag der Anmeldung: 03.01.1996
(73) Patentinhaber: Widia GmbH, 45145 Essen (DE)
(72) Erfinder: KOLASKA, Hans, D-46242 Bottrop (DE); DREYER, Klaus, D-45138 Essen (DE)
(74) Vertreter: Vomberg, Friedhelm, Dipl.-Phys.
(86) Internationale Anmeldenummer: DE9400048
(87) Internationale Veröffentlichungsnummer: WO9421835

(56) Entgegenhaltungen:
- EP-A- 0 374 358
- EP-A- 0 417 333
- EP-A- 0 495 101
- DATABASE WPI Derwent Publications Ltd., London, GB; AN 85-042289 & JP,A,60 002 646 (MITSUBISHI METAL KK) 8. Januar 1985

## Beschreibung

Die Erfindung betrifft einen Cermet mit 95 bis 75 Massen-% Hartstoffphase, Rest Binder aus Cobalt und Nickel. Die Erfindung betrifft ferner ein Verfahren zur Herstellung eines solchen Cermets durch Mahlen einer Carbide, Nitride und/oder Carbonitride des Titans und Wolframs und ggf. weitere Elemente der IVa- bis VIa-Gruppe des Periodensystems sowie ein Bindemetall, wie Cobalt und/oder Nickel enthaltenden Mischung, die anschließend gepreßt und gesintert wird.

Die JP-A-60002646 beschreibt eine Lösung mit einer ternären Hartstoffphase aus WC, (Ti,W,Ta/Nb)C und (Ti,W,Ta/Nb)CN, wobei in der Legierung 5 bis 15 Gew.-% Co, 5 bis 50 Gew.-% (Ti,W)C, 50 Gew.-% (Ti,W)CN, 1 bis 15 Gew.-% TaC, NbC und/oder (Ta,Nb)C, Rest WC und Unreinheiten enthalten sind.

Cermets, bestehend aus 25 bis 50 Gew.-% Titannitrid, 10 bis 30 Gew.-% Titancarbid, 5 bis 25 Gew.-% Tantalcarbid, Niobcarbid und/oder Zirkoniumcarbid, 10 bis 25 Gew.-% Wolframcarbid und 7,5 bis 25 Gew.-% Bindemittel aus Cobalt und/oder Nickel sowie ggf. dem Binder zugegebenen 0,01 bis 1 Gew.-% Aluminium, sowie ein Verfahren zu der Cermet-Herstellung sind aus der DE 34 18 403 C2 bekannt. Bei dem angesprochenen Verfahren wird ausgehend von einem Pulvergemisch der vorgenannten Zusammensetzung ein Formling vorgepreßt und dieser Formling über 1400°C unter einer Stickstoffatmosphäre mit einem Druck zwischen 0,13 bis 133 mbar gesintert.

Zur Verbesserung der Zähigkeit wurde in der US-A-4 778 521 eine Cermet-Zusammensetzung vorgeschlagen, die aus 20 bis 92 Gew.-% Titancarbonitrid, 5 bis 50 Gew.-% Wolframcarbid und 3 bis 30 Gew.-% eines Binders besteht und eine dreiphasige Korngrenzenmikrostruktur aufweist, die eine Kernphase umfaßt, die reich an Titancarbonitrid ist, eine Zwischenphase, die reich an Wolframcarbid ist und die die genannte Kernphase umrahmt und eine äußere Phase aus Titan/Wolfram-Carbonitrid als umhüllende der vorgenannten Zwischenphase. Zur Herstellung dieses Cermets werden Titancarbonitridpulver, Wolframcarbid und Nickel vermengt und, wie oben angesprochen, weiterbehandelt.

Die EP 0 270 509 B1 schlägt zur Verbesserung der mechanischen Eigenschaften und insbesondere zur Verbesserung der Festigkeit gegen plastische Deformation vor, ein Gemisch von Pulvern aus TiC und (Ta,Nb)C und/oder TaC nach dem Mischen zu erhitzen und die nach Abkühlung entstehende feste Lösung zu einem Pulver zu zerkleinern. Dieses Pulver soll mit Carbiden und Nitriden oder Carbonitriden von Metallen der IV- bis VI-Gruppe des Periodensystems sowie einem Bindemittel vermischt, gepreßt und gesintert werden. Der hierdurch geschaffene Körper besitzt eine Carbonitridkomponente als zweiphasiges Gemisch mit einer an Stickstoff armen, aber Titan- und Tantal-reichen Phase und einer zweiten Phase, die reich an Metallkomponenten der Gruppe VI und Stickstoff-reich ist. Die erste Phase bildet den Kern und wird von der zweiten Phase als Randzone umgeben, welche gleichermaßen die Hauptgrenzfläche mit der Bindemetall-Legierung bildet.

Insbesondere für Zerspanungsarbeiten mit hohen Schnittgeschwindigkeiten wird vorgeschlagen, zunächst ein Mischcarbonitrid der Zusammensetzung (Ti,Ta,W)(C,N) herzustellen und die hieraus gewonnene Carbonitrid-Pulvermischung mit einem Binder zu mischen, zu mahlen zu einem Preßling vorzupressen und anschließend unter Stickstoff zu sintern.

Nach der EP 0 302 635 A1 sollen hingegen zwei Phasen vorliegen, bei denen die erste (Kern-)Phase ein Carbonitrid besitzt, das arm an Titan und Stickstoff ist, während die zweite den Kern umgebende Phase aus Carbonitriden besteht, die reich an Titan und Stickstoff sind. Dies soll dadurch erreicht werden, daß beispielsweise Titannitrid oder Titancarbonitrid mit einem Carbonitrid des Wolframs oder Titans und ggf. einem oder weiteren Elementen aus der IVa- bis VIa-Gruppe des Periodensystems gemischt, vorgepreßt und gesintert werden.

Nach der EP 0 417 333 A1 wird zur Herstellung einer Cermet-Legierung zunächst ein erstes Pulver zur Bildung einer Kernstruktur aus Carbiden und Carbonitriden, die Titan enthalten, ebenso wie ein zweites Pulver zur Bildung einer Randzone aus Titannitrid, Tantalcarbid und Wolframcarbid sowie ein drittes Pulver aus einem Bindemetall, wie Cobalt und Nickel, vorbereitet, deren Gesamtmischung vorgepreßt und gesintert wird.

Die EP 0 406 201 A1 beschreibt eine Carbonitrid-Legierung mit wenigstens 80 Vol.-% Hartstoffen, die Duplex-Strukturen aus Kern- und Randzone bilden und die 10 bis 80 Vol.-% der gesamten Hartstoffphase ausmachen. Die Carbonitrid-Metalle sind aus den Gruppen IVa bis VIa des Periodensystems gewählt.

Die DE 40 00 937 A1 beschreibt ein Verfahren zur Cermet-Herstellung, bei dem von pulverförmigem Titancarbonitrid ausgegangen wird, dem neben dem Binder Mischcarbide der Elemente Tantal, Niob, Wolfram oder Tantal und Wolfram oder Titan, Tantal und Wolfram zugemengt werden. Das Titancarbonitrid kann auch teilweise mit Zirkon als Ausgangswerkstoff versetzt sein.

Es ist Aufgabe der vorliegenden Erfindung eine Cermet-Verbindung sowie ein Verfahren zu seiner Herstellung anzugeben, bei der sowohl die Zähigkeit als auch die Verschleißbeständigkeit bei der Zerspanung zu nach dem Stand der Technik bekannten Cermets erheblich verbessert sind.

Diese Aufgabe wird durch ein Cermet nach Anspruch 1 gelöst.

Weiterentwicklungen des Cermets sind in den Unteransprüchen 2 bis 7 aufgeführt.

Soweit keine einheitliche Kern-Rand-Struktur über den gesamten Cermet-Körper vorliegt, besteht 40 bis 60 Vol.-% der Hartstoffphase aus Teilchen mit einer Kern-Rand-Struktur mit einem Stickstoff-reichen Kern aus TiCN(N/(N+C) ≥0,7)) und einer Randzone aus (Ti,W,Ta und/oder Nb)C mit Ti = 50 bis 65 Massen-%, W = 15 bis 30 Massen-%, Ta und/oder Nb = 8 bis 20 Massen-% und 60 bis 40 Vol.-% der Hartstoffphase aus Teilchen einer homogenen Zusammensetzung entsprechend der vorbeschriebenen Randzone, wobei der Bindephasenanteil zwischen 5 und 25 Massen-% liegt.

Überraschenderweise hat sich gezeigt, daß unter Einhaltung der vorstehend genannten erfindungsgemäßen Zusammensetzung bzw. Wahl der Ausgangsstoffe eine weitaus feinkörnigere Cermet-Legierung mit verbesserten Zähigkeitseigenschaften geschaffen werden kann. Die Gefügeausbildung ist gleichmäßig feinkörnig und besitzt im wesentlichen eine kubische NaCl-Kristallstruktur (B₁-Struktur) mit einer gleichmäßig verteilten Bindemetallphase.

Auf Kosten der Teilchen homogener Zusammensetzung können bis zu 5 Vol.-% der Hartstoffteilchen eine Kernzusammensetzung aus (Ti,W,Ta und/oder Nb)C mit 43 bis 53 Massen-% Titan, 35 bis 50 Massen-% Wolfram, 4 bis 8 Massen-% Tantal und/oder Niob besitzen, wobei die Randzone der vorgenannten Zusammensetzung entspricht. Dies bedeutet, daß die Grenzflächen aller Hartstoffteilchen gegenüber der Bindephase die gleiche vorbeschriebene Zusammensetzung haben.

Nach einer weiteren Ausgestaltung weist die Hartstoffphase ausschließlich eine kubische B₁-Kristallstruktur auf und besitzt einen mittleren Korndurchmesser von <1,5 µm bei gleichmäßiger Verteilung der Bindemetallphase.

Ferner kann die Cermet-Legierung zusätzlich (in Massen-%) 0 bis 12 Molybdän, 0 bis 5 Vanadium, 0 bis 2 Chrom und/oder 0 bis 2 Aluminium enthalten.

Nach einer weiteren Ausgestaltung der Erfindung liegt der Binder in einem Verhältnis von Ni/(Ni+Co) = 0,2 bis 0,8 vor. Weiterhin vorzugsweise wird der Stickstoffanteil relativ zu der Summe von Kohlenstoff und Stickstoff zwischen 0,2 und 0,8 gewählt.

In der Bindemetallphase sollen weiterhin vorzugsweise wesentlich größere Mengen an Wolfram als an Titan gelöst sein, wobei das Wolfram teilweise durch Molybdän, Vanadium, Chrom oder Aluminium ersetzt sein kann.

Die auf das Verfahren bezogene Aufgabenstellung wird durch die Maßnahmen nach Anspruch 8 gelöst, deren Neuerung darin besteht, daß die Ausgangspulvermischung folgende Bestandteile aufweist:
(a) 15 bis 45 Massen-% (Ti,W,Ta,)C mit einer mittleren Korngröße <1,5 µm, wobei dieses Mischcarbid 20 bis 50 Massen-% TiC, 20 bis 40 Massen-% WC und 20 bis 40 Massen-% TaC enthält, wobei bis zu 70 Massen-% des Ta durch Nb ersetzt sein können,
(b) 3 bis 15 Massen-% WC mit einer mittleren Korngröße <1,5 µm,
(c) 5 bis 25 Massen-% Nickel und/oder Cobalt und
(d) Rest Ti(C,N) mit einer mittleren Korngröße von <1,5 µm und N/(C+N) ≥ 0,7, vorzugsweise 25 bis 65 Massen-% Ti(C,N).

Diese Ausgangspulvermischung, deren Komponenten a) und d) durch Vorlegieren herzustellen sind, wird in nach dem Stand der Technik bekannter Weise gemahlen, zu einem Grünling gepreßt und gesintert.

Nach einer weiteren Ausgestaltung des erfindungsgemäßen Verfahrens kann TiAl₂C, Molybdän und/oder Molybdäncarbid, Chrom und/oder Chromcarbid und/oder Vanadiumcarbid bis zu 5 Massen-% in der Ausgangsmischung enthalten sein.

Vorzugsweise wird das Mischcarbid (W,Ti,Ta,Nb)C in einer mittleren Feinkörnigkeit von 0,5 µm im Verhältnis der Carbide WC : TiC : (Ta,Nb)C = 1 : 1 : 1 gewählt. Weiterhin kann das Titancarbonitrid in einer mittleren Korngröße von 1,2 µm mit einem Verhältnis von N/(C+N) = 0,75 in der Ausgangssubstanz verwendet werden.

In einem konkreten Ausführungsbeispiel der Erfindung sind 29,6 Massen-% (W,Ti,Ta,Nb)C einer mittleren Körnung von 0,5 µm mit gleichen TiC-, WC- und (Ta,Nb)C-Anteilen (mit Ta/(Ta+Nb) = 0,9) und 43,4 % Ti(C,N) einer Körnung von ca. 1,2 µm und einem N/(N+C) = 0,75-Verhältnis von 9,3 Massen-% WC, 8,2 Massen-% Ni, 8,5 Massen-% Co und 1,0 Massen-% Ti₂AlC miteinander vermischt, naßgemahlen, zu einem Grünling gepreßt und anschließend zu einem Schneidwerkzeug gesintert oder druckgesintert worden. Der so hergestellte Sinterwerkstoff zeichnete sich gegenüber nach dem Stand der Technik bekannten Cermet-Sinterstoffen vergleichbarer Bruttozusammensetzung durch eine erheblich höhere Feinkörnigkeit aus. Es zeigen
- Fig. 1a, b: jeweils REM-Gefügeaufnahmen eines Cermets, hergestellt aus Ti(C,N)-, (Ti,W)C-, (Ti,W,Ta,Nb)C-, Ni- und Co-Pulver (Vergrößerung von 3000 : 1 (Fig. 1b) und 5000 : 1 (Fig. 1a)), Legierung A,
- Fig. 2a, b: REM-Gefügeaufnahmen eines Werkstoffes, hergestellt aus TiN-, TiC-, WC-, (Ta,Nb)C-, Ni- und Co-Pulver (Vergrößerung 3000 : 1 (Fig. 2b) und 5000 : 1 (Fig. 2a)), Legierung B,
- Fig. 3a, b: REM-Gefügeaufnahmen der erfindungsgemäßen, in obenstehendem Ausführungsbeispiel dargelegter Zusammensetzung in einer Vergrößerung von 3000 : 1 (Fig. 3b) und 5000 : 1 (Fig. 3a), Legierung C.

Ein jeweiliger Vergleich der Fig. la bzw. 2a mit 3a oder 1b bzw. 2b mit 3b läßt erkennen, daß die erfindungsgemäße Cermet-Legierung deutlich feinkörniger ist als die nach dem Stand der Technik bekannten Legierungen und ausschließlich Teilchen mit dunklem Kern bzw. Teilchen mit homogener Zusammensetzung enthält. Bei den dargestellten REM-Aufnahmen werden rückgestreute Elektronen zur Bilderzeugung verwendet, d.h., dunkel abgebildete Gefügebestandteile haben eine geringe Dichte und sind deshalb Ti-reich, hellgraue Gefügebestandteile haben eine größere Dichte und sind deshalb W- und Ta-reich. Die Bindephase erscheint fast weiß.

Das erfindungsgemäße Cermet der Legierung C ist als Werkstoff für einen Schneideinsatz der Geometrie SPGN 120308 mit einer Schneidenverrundung zwischen 30 bis 50 µm verwendet und verglichen worden mit entsprechenden Wendeschneidplatten derselben Geometrie aus Legierungen A und B. Die Ergebnisse können folgender Aufstellung entnommen werden
1. Genutete Welle,
Werkstückstoff: CK45N, Festigkeit: 700 N/mm²
- Schnittbedingungen:: v_{c} = 250 m/min
aₚ = 1,5 mm
f = 0,2 mm

| | Schlagzahl |
|---|---|
| Vergleichscermet (Leg. A) | 146 (Mittelwert aus 3 |
| Vergleichscermet (Leg. B) | 210 Schneidecken) |
| Erfindungsgemäßes Cermet (Leg. C) | 275 |

2. Bolzendrehtest mit Vorschubsteigerung
Werkstückstoff: CK45N, Festigkeit: 720 N/mm²
- Schnittbedingungen:: v_{c} = 250 m/min
aₚ = 2,0 mm
- Vorschubreihe (mm):: 0,10-0,12-0,16-0,20-0,25-0,31 je Vorschubstufe 3 Überläufe

| | Anzahl der Überläufe |
|---|---|
| Vergleichscermet (Leg. A) | 7,8 (Mittelwert aus 3 |
| Vergleichscermet (Leg. B) | 7,7 Schneidecken) |
| Erfindungsgemäßes Cermet (Leg. C) | 9,5 |

## Patentansprüche

1. Cermet mit 75 bis 95 Massen-% einer (Ti,W,Ta/Nb)C und (Ti,W,Ta/Nb)CN enthaltenden Hartstoffphase, Rest Binderphase mit einem Anteil ≥5 Massen-% aus Co und/oder Ni, gekennzeichnet durch eine Bruttozusammensetzung aus 30 bis 60 Massen-% Ti, 5 bis 20 Massen-% W, 5 bis 15 Massen-% Ta, das bis zu 70 % durch Nb ersetzt sein kann, 5 bis 25 Massen-% Ni und/oder Co, mit mehr als 80 Mol-% - bezogen auf die genannten Übergangselemente - an Kohlenstoff und Sticksstoff, die aus einer festen pulvrigen Ausgangsmischung mit 15 bis 45 Massen-% (Ti,W,Ta)C und/oder (Ti,W,Ta,Nb)C, 3 bis 15 Massen-% WC, 5 bis 25 Massen-% Co und/oder Ni, Rest Ti(C,N), jeweils einer Korngröße <1,5 µm durch Mahlen, Pressen und Sintern hergestellt worden ist und die entweder über dem gesamten Cermet-Körper Hartstoffteilchen im Gefüge mit einer Kern-Rand-Struktur mit Kernen aus Ti(C,N), N>C und homogenen Randzonen aus (Ti,W,Ta/Nb)C mit Ti = 50 bis 65 Massen-%, W = 15 bis 30 Massen-%, Ta = 8 bis 20 Massen-% aufweist oder 40 bis 60 Vol.-% der Hartstoffphase aus Teilchen mit einer Kern-Rand-Struktur mit einem Stickstoff-reichen Kern aus TiCN mit N/(N+C) ≥ 0,7 und eine Randzone aus (Ti,W,Ta)C mit Ti = 50 bis 65 Massen-%, W = 15 bis 30 Massen-%, Ta = 8 bis 20 Massen-% und 60 bis 40 Vol.-% der Hartstoffphase aus Teilchen einer homogenen Zusammensetzung entsprechend der vorbeschriebenen Randzone.

2. Cermet nach Anspruch 1, dadurch gekennzeichnet, daß Ti(C,N) zu 25 bis 65 Massen-% in der Ausgangsmischung enthalten ist.

3. Cermet nach Anspruch 1 oder 2, dadurch gekennzeichnet, daß in den Hartstoffphasen bis zu 70 % des Ta durch Nb ersetzt sind.

4. Cermet nach Anspruch 3, dadurch gekennzeichnet, daß auf Kosten der Teilchen homogener Zusammensetzung zusätzlich bis zu 5 Vol.-% der Hartstoffteilchen eine Kernzusammensetzung aus (Ti,W,Ta,Nb)C mit 43 bis 53 Massen-% Titan, 35 bis 50 Massen-% Wolfram, 4 bis 8 Massen-% Tantal und/oder Niob besitzen.

5. Cermet nach einem der Ansprüche 1 bis 4, dadurch gekennzeichnet, daß die Hartstoffphase ausschließlich eine kubische B₁-Kristallstruktur und einen mittleren Korndurchmesser <1,5 µm bei gleichmäßiger Verteilung der Bindemetallphase aufweist.

6. Cermet nach einem der Ansprüche 1 bis 5, dadurch gekennzeichnet, daß zusätzlich in Massen-% 0 bis 12 Mo, 0 bis 5 V, 0 bis 2 Cr und/oder 0 bis 2 Al enthalten sind und/oder daß der Binder in einem Verhältnis von Ni/(Ni+Co) = 0,2 bis 0,8 vorliegt, wobei vorzugsweise in der Bindemetallphase größere Mengen an Wolfram als an Titan gelöst sind.

7. Cermet nach Anspruch 6, dadurch gekennzeichnet, daß die Menge an gelöstem Molybdän, Vanadium, Chrom und Wolfram größer ist als die an Titan und/oder daß der Stickstoffanteil relativ zu der Summe von Kohlenstoff und Stickstoff zwischen 0,2 bis 0,8 liegt.

8. Verfahren zur Herstellung eines Cermets nach einem der Ansprüche 1 bis 7, durch Mahlen einer Carbide, Nitride und/oder Carbonitride des Titan, Wolfram, Tantal und ggf. weiterer Elemente der IVa- bis VIa-Gruppe des Periodensystems sowie Cobalt und/oder Nickel enthaltenden Mischung, die anschließend gepreßt und gesintert wird, dadurch gekennzeichnet, daß die Ausgangspulvermischung folgende Bestandteile aufweist:
(a) 15 bis 45 Massen-% (Ti,W,Ta,)C mit einer mittleren Korngröße <1,5 µm, wobei dieses Mischcarbid 20 bis 50 Massen-% TiC, 20 bis 40 Massen-% WC und 20 bis 40 Massen-% TaC enthält, wobei bis zu 70 Massen-% des Ta durch Nb ersetzt sein können,
(b) 3 bis 15 Massen-% WC mit einer mittleren Korngröße <1,5 µm,
(c) 5 bis 25 Massen-% Nickel und/oder Cobalt und
(d) 0 bis 5 Massen-% mindestens eines der Bestandteile TiAl₂C, Mo, Mo₂C, Cr, Cr₂C₃ und V.
(e) Rest Ti(C,N) mit einer mittleren Korngröße von <1,5 µm und einem Verhältnis von N/(C+N) ≥0,7.

9. Verfahren nach Anspruch 8, dadurch gekennzeichnet, daß die Ausgangspulvermischung 25 bis 65 Massen-% Ti(C,N) enthält.

10. Verfahren nach einem der Ansprüche 8 oder 9, dadurch gekennzeichnet, daß das Mischcarbid (W,Ti,Ta)C oder (W,Ti,Ta,Nb)C in einer mittleren Feinkörnigkeit von 0,5 µm im Verhältnis der Carbide WC : TiC : TaC oder (Ta,Nb)C = 1 : 1 : 1 und/oder daß das Ti(C,N) in einer mittleren Korngröße von 1,2 µm mit einem Verhältnis von N/(C+N) = 0,75 vorliegt.

## Claims

1. Cermet with 75 to 95 % by mass of a hard material phase containing (Ti,W,Ta/Nb)C and (Ti,W,Ta/Nb)CN, the balance a binder phase with a proportion of ≥ 5 % by mass of Co and/or Ni, characterized by a gross composition of 30 to 60 % by mass Ti, 5 to 20 % by mass W, 5 to 15 % by mass Ta which can be replaced up to 70 % by Nb, 5 to 25 % by mass Ni and/or Co, with more than 80 % mole - relative to the mentioned transition elements - of carbon and nitrogen, which has been prepared from a solid powdery starting mixture with 15 to 45 % by mass (Ti,W,Ta)C and/or (Ti,W,Ta,Nb)C, 3 to 15 % by mass WC, 5 to 25 % by mass Co and/or Ni, the balance Ti(C,N), each with a particle size < 1,5 µm through grinding, pressing and sintering and which either over the whole cermet body has hard material particles in the structure with a core-rim structure with cores of Ti(C,N), N>C and homogeneous rim zones of (Ti,W,Ta/Nb)C with Ti = 50 to 65 % by mass, W = 15 to 30 % by mass, Ta = 8 to 20 % by mass or 40 to 60 % by volume of the hard material phase consists of particles with a core-rim structure with a nitrogen-rich core of TiCN with N/(N+C) ≥ 0,7 and a rim zone of (Ti,W,Ta)C with Ti = 50 to 65 % by mass, W = 15 to 30 % by mass, Ta = 8 to 20 % by mass and 60 to 40 % by volume of the hard material phase consists of particles with a homogeneous composition corresponding to the previously described rim zone.

2. Cermet according to claim 1, characterized in that the Ti(C,N) is contained in the starting mixture in 25 to 65 % by mass.

3. Cermet according to claim 1 or 2, characterized in that in the hard material phases up to 70 % of the Ta can be is replaced by Nb.

4. Cermet according to claim 3, characterized in that on account of the particles with homogeneous composition in addition up to 5 % by volume of the hard material particles have a core composition of (Ti,W,Ta;Nb)C with 43 to 53 % by mass titanium, 35 to 50 % by mass tungsten, 4 to 8 % by mass tantalum and/or niobium.

5. Cermet according to one of claims 1 to 4, characterized in that the hard material phase has exclusively a cubic B₁-crystalline structure and an average core diameter < 1,5 µm with an even distribution of the binder metal phase.

6. Cermet according to one of claims 1 to 5, characterized in that additionally 0 to 12 Mo, 0 to 5 V, 0 to 2 Cr and/or 0 to 2 Al are contained in % by mass and/or that the binder is present in a proportion of Ni/(Ni+Co) = 0,2 to 0,8, whereby preferably in the binder metal phase there are larger amounts of tungsten than of titanium.

7. Cermet according to claim 6, characterized in that the amount of dissolved molybdenum, vanadium, chrome and tungsten is larger than the amount of titanium and/or that the nitrogen proportion in relation to the sum of carbon and nitrogen ranges between 0,2 and 0,8.

8. Process for producing a cermet according to one of claims 1 to 7 by grinding a mixture containing carbides, nitrides and/or carbonitrides of titanium, tungsten, tantalum and optinally further elements of the Groups IVa to VIa of the periodic system, as well as cobalt and/or nickel, which is subsequently pressed and sintered, characterized in that the starting mixture contains the following components:
(a) 15 to 45 % by mass (Ti, W, Ta,)C with an average praticle size of < 1,5 µm, whereby this carbide mixture contains 20 to 50 % by mass TiC, 20 to 40 % by mass WC and 20 to 40 % by mass TaC, whereby up to 70 % by mass of Ta can be replaced by Nb.
(b) 3 to 15 % by mass WC with an average particle size < 1,5 µm,
(c) 5 to 25 % by mass nickel and/or cobalt and
(d) 0 to 5 % by mass of at least one of the components TiAl₂C, Mo, Mo₂C, Cr, Cr₂C₃ and V,
(e) the balance Ti(C, N) with an average particle size of < 1,5 µm and a proportion of N/(C+N) ≥ 0,7.

9. Process according to claim 8, characterized in that the starting powder mixture contains 25 to 65 % by mass of Ti(C,N).

10. Process according to one of claims 8 to 9, characterized in that the mixed carbide (W,Ti,Ta)C or (W,Ti,Ta,Nb)C is present in an average fine-graininess of 0,5 µm in the proportion of the carbides WC : TiC : TaC or (Ta,Nb)C = 1 : 1 : 1 and/or that the Ti(C,N) is present in an average particle size of 1,2 µm with a proportion of N/(C+N) = 0,75.

## Revendications

1. Cermet comprenant de 75 à 95 pourcent en masse d'une phase de substance dure contenant du (Ti, W, Ta/Nb) C et (Ti, W, Ta/Nb) CN, le reste une phase liant avec une proportion ≥ 5 pourcent en masse de Co et/ou de Ni, caractérisé par une composition brute constituée de 30 à 60 pourcent en masse de Ti, de 5 à 20 pourcent en masse de W, de 5 à 15 pourcent en masse de Ta qui peut être remplacé jusqu'à 70% par du Nb, de 5 à 25 pourcent en masse de Ni et/ou de Co, avec plus de 80 pourcent molaire - relativement aux éléments de transition mentionnés - de carbone et d'azote, qui a été préparée à partir d'un mélange de départ solide pulvérulent avec une proportion de 15 à 45 pourcent en masse de (Ti, W, Ta) C et/ou (Ti, W, Ta, Nb) C, de 3 à 15 pourcent en masse de WC, de 5 à 25 pourcent en masse de Co et/ou de Ni, le reste Ti (C, N), respectivement d'une grosseur de grain de < 1,5 µm, par broyage, pressage et frittage et qui présente ou sur l'ensemble du corps de cermet des particules en substance dure dans la structure avec une structure noyau-bord avec des noyaux en Ti(C, N), N>C et des zones marginales homogènes en (Ti, W, Ta/Nb) C avec Ti = de 50 à 65 pourcent en masse, W = de 15 à 30 pourcent en masse, Ta = de 8 à 20 pourcent en masse, ou de 40 à 60 pourcent volumétrique de la phase de substance dure se compose de particules avec une structure noyau-bord avec un noyau en TiCN riche en azote avec N/(N+C) ≥ 0,7 et une zone marginale en (Ti, W, Ta) C avec Ti = de 50 à 65 pourcent en masse, W = de 15 à 30 pourcent en masse, Ta = de 8 à 20 pourcent en masse et de 60 à 40 pourcent volumétrique de la phase de substance dure se compose de particules d'une composition homogène correspondant à la zone marginale précédemment décrite.

2. Cermet selon la revendication 1, caractérisé par la fait que la proportion de Ti(C, N) contenu dans le mélange de départ est comprise entre 25 et 65 pourcent en masse.

3. Cermet selon la revendication 1 ou 2, caractérisé par le fait que, dans les phases de substance dure, jusqu'à 70% du Ta sont remplacés par du Nb.

4. Cermet selon la revendication 3, caractérisé par le fait que, au détriement des particules avec une composition homogènes, en plus jusqu'à 5 pourcent volumétrique des particules en substance dure possèdent une composition de noyau de (Ti, W, Ta, Nb)C avec une proportion de 43 à 53 pourcent en masse de titane, de 35 à 50 pourcent en masse de tungstène, de 4 à 8 pourcent en masse de tantale et/ou de niobium.

5. Cermet selon l'une des revendications 1 à 4, caractérisé par le fait que la phase de substance dure présente exclusivement une structure B₁-cristalline cubique ainsi qu'un diamètre de grain moyen de < 1,5 µm avec une répartition uniforme de la phase de métal liant.

6. Cermet selon l'une des revendications 1 à 5, caractérisé par le fait que, en plus, de 0 à 12 Mo, de 0 à 5 V, de 0 à 2 Cr et/ou de 0 à 2 Al sont contenus en pourcent en masse et/ou que le liant est présent en une proportion de Ni/(Ni+Co) = de 0,2 à 0,8, de préférence, dans la phase de métal liant, les quantités en tungstène étant plus importantes que celles en titane.

7. Cermet selon la revendication 6, caractérisé par le fait que la quantité en molybdène, vanadium, chrome et tungstène dissolus est plus grande que celle en titane et/ou que la proportion en azote, par rapport à la somme de carbone et d'azote, est comprise entre 0,2 et 0,8.

8. Procédé de fabrication d'un cermet selon l'une des revendications 1 à 7, par broyage d'un mélange contenant des carbures, des nitrures et/ou des carbonitrures du titane, du tungstène, du tantale et, le cas échéant, d'autres éléments du groupe lVa à Vla de la classification périodique des éléments ainsi que du cobalt et/ou du nickel, qui est par la suite pressé et fritté, caractérisé par le fait que le mélange de poudre de départ présente les composants suivants:
(a) de 15 à 45 pourcent en masse de (Ti, W, Ta) C avec une grosseur de grain moyenne de < 1,5 µm, ce carbure mixte contenant de 20 à 50 pourcent en masse de TiC, de 20 à 40 pourcent en masse de WC et de 20 à 40 pourcent en masse de TaC, jusqu'à 70 pourcent en masse du Ta pouvant être remplacés par du Nb,
(b) de 3 à 15 pourcent en masse de WC avec une grosseur de grain moyenne de < 1,5 µm,
(c) de 5 à 25 pourcent en masse de nickel et/ou de cobalt et
(d) de 0 à 5 pourcent en masse de l'un du moins des composants TiAl₂C, Mo, Mo₂C, Cr, Cr₂C₃ et V,
(e) le reste Ti(C, N) avec une grosseur de grain moyenne de < 1,5 µm et un rapport de N/(C+N) ≥ 0,7.

9. Procédé selon la revendication 8, caractérisé par le fait que le mélange de poudre de départ contient de 25 à 65 pourcent en masse de Ti(C, N).

10. Procédé selon l'une des revendications 8 ou 9, caractérisé par le fait que le carbure mixte (W, Ti, Ta) C ou (W, Ti, Ta, Nb) C est présent en une structure à grains fins moyenne de 0,5 µm dans la proportion des carbures WC : TiC : TaC ou (Ta, Nb) C = 1 : 1 : et/ou que le Ti(C, N) est présent en une grosseur de grain moyenne de 1,2 µm avec une proportion de N/(C+N) = 0,75.
